# EUROPÄISCHE PATENTSCHRIFT

(11) **EP 0 080 183 B1**
(45) Veröffentlichungstag und Bekanntmachung des Hinweises auf die Patenterteilung: **19.03.1986**
(21) Anmeldenummer: 82110698.6
(22) Anmeldetag: 19.11.1982
(51) Int. Cl.: D06B 15/02

(54) **Verfahren zum Färben und Ausrüsten von schlauchförmigem Textilgut**
Method of dyeing and finishing tubular textile materials
Procédé de teinture et d'apprêt de matières textiles tubulaires

(30) Priorität: 24.11.1981 DE 3146431
(43) Veröffentlichungstag der Anmeldung: 01.06.1983
(73) Patentinhaber: HOECHST AKTIENGESELLSCHAFT, 65926 Frankfurt am Main (DE)
(72) Erfinder: Oppitz, Peter, D-6233 Kelkheim (Taunus) (DE); Schulze-Braucks, Manfred, D-6238 Hofheim am Taunus (DE); Tesche, Rolf, D-6246 Glashütten/Taunus (DE)

## Beschreibung

Die vorliegende Erfindung betrifft ein Verfahren zum gleichmäßigen Auftragen einer das Behandlungsmittel enthaltenden Plotte beim Färben und/oder Ausrüsten von schlauchförmigem Textilgut durch Klotzen sowie Abquetschen des Flottenüberschusses auf einem Poulard, wobei der mit der Behandlungsflüssigkeit imprägnierte Warenschlauch auf eine Flottenaufnahme von mehr als 60% (bezogen auf das Gewicht der trockenen.Ware) abgequetscht wird und unmittelbar danach die während dieses Vorganges durch den Abdruck der Foulardwalzen an den beiden Seitenrändern des Schlauches verursachten Quetschkanten unter Zuhilfenahme mechanischer Ma8nahmen aus ihrer in der Quetschfuge erzwungenen Position derart verlegt werden, daß sie in den flach sowie doppelschichtig laufenden Teil des Warenschlauches zu liegen kommen.

Verfahren zum Flüssigkeitsauftrag durch Klotzen und Abquetschen auf einem Foulard sind für einfach liegende Textilien hinreichend bekannt und werden in industriellem Maßstab ausgeübt. Ihre große Wirtschaftlichkeit macht sie auch für die Naßbehandlung von schlauchförmigem Textilgut interessant. Nun ist aber eine Warenbahn als offenes Flächengebilde durch Webleisten an beiden Materialkanten für alle Veredlungsvorgänge stabil gesichert. Auf Rundstühlen hergestellte Gewebe, Gewirke und Gestricke sind hingegen nachtlos und stellen als flexibler Hohlkörper ein relativ instabiles Maschengefüge dar, das gegenüber einer Zug-und Dehnbeanspruchung sehr empfindlich ist. Während der Warentransport in Strangform im allgemeinen keine Schwierigkeiten bereitet, muß die Warenführung beim ausgebreiteten Schlauch mit entsprechender Vorsicht gehandhabt werden.

Hinsichtlich des materialschonenden Warentransports im Zuge einer kontinuierlichen Applikationsweise durch KLotzen tritt ein schwerwiegendes Problem verfahrenstechnischer Art jedoch dadurch auf, daß der nicHt aufgeschnittene Warenschlauch im ausgebreiteten Zustand aus zwei Gewebelagen besteht, die nur an den Umkehrstellen miteinander verbunden sind. Dort an den beiden Seitenrändern, wo die untere Schicht des Schlauches durch eine 180°- Drehung in die obere Lage übergeht, sind durch diesen Wendepunkt bedingt andere räumliche Verhältnisse bezüglich Maschenstruktur gegeben und somit abweichende Napillaritätsbedingungen, als es die flachliegenden Teile des Schlauches aufweisen. Aufgrund dieses Befundes hat beim Imprägnieren der Ware der Druck der Foulardwalzen in der Quetschfuge an den betreffenden Stellen unterschiedliche Auswirkung, weswegen der Schlauch an den Kanten qualitativ anders abgequetscht wird als es bei den übrigen Teilen der Fall ist. Dieses Ergebnis führt zum Auftreten von sogenannten Quetschkanten und ist eine Folge davon, daß das Material hier weniger Flotte enthält als in der Doppelschicht. Diese so verursachte Kantenbildung wird dann - wenn kein Ausgleich erfolgt - auf der Ware in Form von Längsstreifen markiert, was sich beispielsweise nach Fertigstellung einer Färbung in deutlichen Farbtonunterschieden gegenüber dem restlichen Teil des Schlauches bemerkbar macht.

Es sind in der Praxis schon wiederholte Bemühungen unternommen worden, diesem Mißstand in Bezug auf ein egales Warenbild abzuhelfen:
So hat man z.B. gemäß DE-C- 17 69 863 beim Färben von schlauchförmigen Cellulosefaserartikeln mit Reaktivfarbstoffen nach der Einbad-Naßdämpf-Methode bereits versucht, einer unerwünschten Kantenbildung durch Verwendung von Foulards mit Walzenbelag von bestimmter Shore-Härte und Einhalten ausgewählter Bedingungen für die Farbstoff-Fixierung beizukommen.

Andere anwendungstechnische Entwicklungsarbeiten, die Gefahr einer Markierung von Quetschkanten zu bannen, waren damit beschäftigt, durch Erhöhen der Flottenaufnahme beim Klotzen die Migrationsbedingungen innerhalb des Schlauches zu verbessern und den erforderlichen Ausgleich zwischen den Stellen mit unterschiedlichem Abquetscheffekt herbeizuführen.

Die meisten Maßnahmen dieser Art zielten darauf ab, durch Änderung der Flottenbeschaffenheit wie Zugabe von Hilfsmitteln die durch die Quetschkanten über die ganze Länge des behandelten Warenschlauchs resultierende Unegalität wieder zu beheben oder in der Entstehung zu hindern. Hierüber wird z.B. in der DE-A- 29 18 607 im Zusammenhang mit dem Färben von Cellulosetextilien mit Reaktivfarbstoffen nach dem Kaltverweil-Prozeß berichtet.

Weitere Vorkehrungen, das Markieren von Quetschkanten zu vermeiden, welche sich als das Ergebnis des Quetscheffektes der Foulardwalzen auf die Kanten des ausgebreiteten Warenschlauches einstellen und die im Zuge des Klotzfärbens die Gleichmäßig-keit des Warenbildes negativ beeinflussen, beruhen wiederum auf maschineller Grundlage und sind auf die Umgestaltung der Warenführung ausgerichtet. Im Falle der GB-A- 2 015 599 geht man dabei von dem Gedanken aus, die Lage der Quetschkanten während der Längsbewegung des Schlauchs seitlich zu versetzen, wodurch die ursprünglichen Kantenabschnitte zu geraden Schlauchabschnitten und ungekehrt werden. Dies geschieht nach dem in Rede stehenden Stand der Technik dadurch, daß während der Längsbewegung des Schlauchs einem der jeweils geraden Abschnitte des Schlauchquerschnitts eine Querbewegung zum zweiten geraden Abschnitt erteilt wird. Dieser Vorgang der bevorzugt hin- und hergerichteten Querbewegung des Schlauchs bewirkt, daß in der Draufsicht auf den Schlauch gesehen dieser in seiner Längsrichtung eine schlangenförmige Bewegung zu einer oder beiden Seiten seiner ursprünglichen Längsmittelachse ausführt. Dadurch erfährt aber der so in achsialer Richtung der Walzen ständig verschobenen Schlauch unweigerlich auch eine Verzerrung der Ausrichtung des Maschenbildes vor allem in der Kettrichtung.

Eine Übersicht über den gesamten Problemkreis ist auch den Ausführungen in Melliand Textilberichte 4/1979, Seiten 341 ff. zu entnehmen. Den bisherigen Anstrengungen, den in Verbindung mit dem Phänomen Quetschkanten auftretenden Schwierigkeiten zu begegnen, waren indessen nur Teilerfolge beschieden. Die Energiekrise machte allerdings die Forderung nach einer energiesparenden einfachen Technologie immer dringlicher.

Der vorliegenden Erfindung liegt nunmehr die Aufgabe zugrunde, im Zuge der Naßbehandlung, wie z.B. beim Färben und/oder Ausrüsten, von schlauchförmigem Textilgut eine verbesserte Methode für den Flottenauftrag zu entwickeln, ohne daß eine Markierung der Kanten des Schlauches und eine Überdehnung der Ware in Längsrichtung erfolgt, wenn das Fasermaterial auf einem Foulard geklotzt wird. Genau genommen soll durch das beanspruchte Verfahren nicht das Entstehen der Quetschkanten ausgeschlossen werden, weil dies aufgrund der Maßnahmen beim Foulardieren gar nicht möglich ist, sondern deren Folgen, nämlich das Sichtbarwerden im Verlauf der Färbung.

Diese Aufgabe wird erfindungsgemäß dadurch gelöst, daß man den kontinuierlich laufenden, feuchten Warenschlauch in Fortbewegungsrichtung kurz hinter dem Austritt desselben aus dem Walzenpaar des Foulards im ausgebreiteten Zustand sowie unter Berührung über
a) ein einzelnes Breithalteelement, das gegen die Quetschfuge des Foulards um einen Winkelbetrag von mindestens 10° geneigt angeordnet ist, oder über
b) zwei tandemartig hintereinander geschaltete Breithalteelemente, welche gegeneinander um einen Winkelbetrag von mindestens 10° geneigt angeordnet sind, wobei das erste noch so gelagert ist, daß es die erzeugten Quetschkanten wieder ausbreitet, während das zweite davon die eigentliche Verlegung der Quetschkanten besorgt, führt und daß man dem so behandelten schlauchförmigen Textilgut in der verändert eingestellten Lage durch Verweilen genügend Zeit läßt, damit mittels Kapillarmigration der Flottenausgleich über die gesamte Ware bewirkt wird.

Im Zuge der vorstehend beschriebenen, mechanischen Maßnah-men zur Kantenverlegung gemäß der vorliegenden Erfindung wird nunmehr erreicht, daß der Warenschlauch im wesentlichen maschengerade in der Bewegungsrichtung, d.h. ohne Verzerrung des Maschenbildes beim Kontakt unter Ausbreitung läuft.

Weitere Unterschiede der Erfindung zu der aus der GB-A-2 015 599 bekannten Technik sind dadurch gegeben, daß der Warenschlauch erfindungsgemäß grundsätzlich nur einmal getaucht, abgequetscht und in eine andere Lage gebracht und so verweilt wird. Zeichnung und Text der Entgegenhaltung gehen aber eindeutig von einem mehrmaligen Tauchen des Warenschlauches in der Behandlungsflotte aus, wobei jedesmal eine Kantenverlegung erfolgt und dann das Behandlungsgut neuerlich in seiner gegen die vorgängige Tauchund Quetschlage veränderten position getaucht und wieder gequetscht wird.

Für die Belange des Laugierens und Mercerisierens von gewirkter Schlauchware kann wohl entsprechend dem Vorschlag des erwähnten GB-Schutzrechtes verfahren werden, nicht aber beim Färben. Unter den Bedingungen dieser Druckschrift wird durch das Verlegen der Kanten und das wiederholte Tauchen die gleiche Behandlung des gesamten Warenschlauches erzwungen. Die Behandlungs-(Einwirkungsdauer)-dauer ist durch die Anzahl der Taucheinheiten und die Warengeschwindigkeit gegeben. Beim Verfahren der Erfindung aber war nicht zu erwarten gewesen, daß sich bei dem gegenüber einer Laugier- bzw. Mercerisieroperation empfindlichen Farbflottenauftrag während einer sich anschließenden Verweilzeit die Quetschkanten und die darin erfolgte ungleiche Farbstoffverteilung, die beim einmaligen, nicht wiederholten Tauchen und Abquetschen entstehen, einfach dadurch ausgleichen lassen, daß man die Quetschkanten verlegt.

Schließlich muß man bei dem in Rede stehenden Vergleich noch in Rechnung stellen, daß nach dem Verlassen der letzten Quetschfuge gemäß dem bekannten Verfahren der ganze Behandlungsvorgang abgeschlossen ist. Eine fortan verbleibende Quetschkante ist also ohne weiteren Einfluß auf die Güte der abgeschlossenen Behandlungsoperation. Beim erfindungs-gemäßen Verfahren trifft diese Einschätzung der Verhältnisse indessen nicht zu. Hier beginnt nach dem einmaligen Verlegen des Warenschlauches die Farbstoff-Fixierung in der darauffolgenden Verweilzeit. Eine nicht verlegte Quetschkante würde somit deutlich markiert bleiben und die Färbung unbrauchbar machen.

Bei der Durchführung der vorliegenden Erfindung wird von dem prinzip Gebrauch gemacht - durch Einhalten einer relativ hohen Flottenaufnahme seitens des schlauchförmigen Textilgutes in Kombination mit einer Versetzung der Kanten - der applizierten Flotte die Möglichkeit einzuräumen, die im Verlauf der Abquetschoperation entstandene Ungleichheit zu beheben. Es kann unterstellt werden, daß die im Anschluß an das Klotzen noch ungleich-mäßig durchtränkten Kanten durch das Diffusions- und Migriervermögen während des Verweilens egalisiert werden. Auf diese Weise läßt sich die unerwünschte Markierung der Quetschkanten ausschalten.

Gegen die Realisierbarkeit eines solchen Verfahrens haben Vorurteile insbesondere darin bestanden, daß bisher angenommen wurde, eine mechanische Verlegung der Quetschkanten müsse infolge der durch den maschinellen Eingriff erzwungenen Strukturänderung abermals Unegalität im Warenbild erzeugen, wie auch eine Ausbildung von Kanten an den frisch gebildeten, aber nicht gequetschten Seitenrändern des Schlauches beim Lagern der Ware während des Verweilens nicht ausgeschlossen werden konnte. Eine solche Befürchtung hat sich aufgrund der erfindungs-gemäßen Maßnahmen überraschenderweise jedoch nicht bestätigt.

Wie bereits weiter oben dargestellt wurde, hat die Flottenaufnahme verfahrensgemäß einen wesentlichen Ein-fluß auf das Warenbild. Die Tendenz zur Kantenbildung verringert sich mit steigender Flottenaufnahme. Nach dem Imprägnieren wird der Flottenüberschuß über ein mit relativ weichen Walzen versehenes Quetschwerk entfernt: Gute Ergebnisse werden im Falle von Textilgut aus hydrophilen Fasern bei einem Abquetscheffekt von höher als 80 % (vom Trockengewicht), im Falle von hydrophoben Fasern bereits bei einem Abquetscheffekt von höher als 60 % (vom Trockenqewicht) erzielt.

Die Kantenverlegung des im Zuge der Flottenauftrageoperation durch Klotzen auf dem Foulard imprägnierten im ausgebreiteten Zustand abgequetschten schlauchförmigen Textilgutes erfolgt erfindungsgemäß z.B. über eine spezielle Vorrichtung, die auch Gegenstand der vorlegenden Erfindung darstellt. Eine für die Erfordernisse des erfin-dungsgemäßen Verfahrens geeignete Vorrichtung zur Quetschkantenverschiebung ist in der Weise ausgestaltet, daß in bezug auf ihre Wirkungsebene quer zur Fortbewegungsrichtung des flach und in zwei Lagen ankommenden Warenschlauches kurz hinter seinem Austritt aus dem Walzenpaar des Foulards
a) ein einzelnes Breithalteelement gegen die Quetschfuge des Foulards um einen Winkelbetrag von mindestens 10° geneigt angeordnet ist, oder
b) zwei tandemartig hintereinander geschaltete Breithalteelemente, welche gegeneinander um einen Winkelbetrag von mindestens 10° geneigt angeordnet sind, wobei das erste noch so gelagert ist, daß es die erzeugten Quetschkanten wieder ausbreitet/während das zweite davon die eigentliche Verlegung der Quetschkanten veranlaßt, über die das schlauchförmige Textilgut unter Kontakt geführt wird. Der Verdrehungswinkel laut den beiden zuvor erläuterten Anordnungen liegt im allgemeinen zwischen 10° bis 90°. Es reicht für die Zwecke der Erfindung vollkommen aus, wenn die Quetschkanten um ca. 2 cm verlegt werden.

Für die oben erwähnten Maßnahmen zur Kantenverlegung ist die apparative Konstruktion der Breithalter völlig offen. Zweckmäßig gelangen bekannte Typen zum Einsatz, die für die Belange der vorliegenden Erfindung in charakteristischer Weise angeordnet sind. Es kann sich dabei um Innenbreithalter handeln wie auch um solche Typen, die von innen nach außen wirken oder auch um allein von außen her den laufenden Warenschlauch angreifende Mechaniken. Ob die Einwirkung rein mechanisch oder magnetomechanisch erfolgt, ist ebenso belanglos, wenn nur eine sichere Kantenverlegung um einen Mindestbetrag- . __ _ gewährleistet ist.

Zum Verweilen wird der mit dem Behandlungsmittel imprägnierte, noch feuchte Warenschlauch im Anschluß an die Maßnahmen zur Kantenverlegung entweder abgetafelt oder auf rotierbare Docken aufgerollt. Für das Zustandekommen eines ausreichenden Flottenausgleichs durch Kapillarmigration wird man die Verweilzeit beim erfindungsgemäßen Verfahren im allgemeinen so bemessen, daß sie nach der Kantenverlegung mindestens 1 Stunde bei Kaumtemperatur beträgt. Diese Verweilzeiten lassen sich vorteilhaft in den Fixierprozeß für ein permanent auf die Faser appliziertes Behandlungsmittel einbeziehen, sofern entsprechende Fixierbedingungen in Anbetracht der Natur des Behandlungsmittels ins Auge gefaßt werden können.

Das Verfahren nach der Erfindung wird demnach wie folgt durchgeführt: Der Textilschlauch wird auf dem Foulard in eine Klotzflotte, die das gelöste oder dispergierte Behandlungsmittel enthält, bei einer Temperatur zwischen etwa 5° und 40°C getaucht und abgequetscht, sofort nach dem Verlassen der Quetschfuge des Foulards wird die Kantenverlegung vorgenommen und dann die Waren verweilt, wobei die Verweilzeit z.B. schon der Farbstoffixierung oder Einwirkung der Ausrüstungsmittel dienen kann. Danach wird in der Regel die Färbung bzw. Ausrüstung wie üblich fixiert und nachbehandelt.

Natürlich kann neben den Maßnahmen der Erfindung auch von den bereits bekannten Mitteln (wie z.B. aus DE-OS 29 18 607) zur Behebung der Quetschkanten noch zusätzlich Gebrauch gemacht werden, wobei für diesen Fall an den Klotzflottenrezepten wenig geändert zu werden braucht.

Als textile Materialien in Schauchform kommen für das erfindungsgemäße Verfahren Gewebe und Gewirke in Betracht, bei denen die Egalität besonders wichtig ist, und die in erster Linie aus Cellulosefasern bestehen oder diese enthalten.

Die Naßbehandlungsoperation zum Flottenauftrag durch Klotzen kann wie schon erwähnt, einen Färbe- und/oder Ausrüstungsprozeß beinhalten. Zu einer solchen Textilveredlung durch Färben wird man sich z.B. vorteilhaft des halbkontinuierlichen Klotz-Kaltverweil-Verfahrens mit Reaktivfarbstoffen bedienen, welches im Hinblick auf die erforderlichen Behandlungsschritte als optimale Methode zur Ausnutzung des Gegenstandes der vorliegenden Erfindung anzusehen ist, weil die Maßnahmen zur Behebung bzw. Unterbindung der Quetschkanten und der Farbstoff-Fixierung in der letzten-Verfahrensstufe zusammenfallen. Alle Anwendungsprinzipien für das Kaltverweil-Verfahren mit Reaktivfarbstoffen auf Cellulosefasern, wie Farbstoffauswahl, Klotzflottentemperatur, Alkaliart und Menge, gegebenenfalls Netzmittel, sowie die Verweildauer bleiben ebenso wie die Nachbehandlungsoperationen unverändert.

Auch andere Maßnahmen wie z.B. das Verringern der Alkalimenge beim Färben mit Reaktivfarbstoffen können dabei berücksichtigt wenden. Die in diesem Fall einzuhaltenden Verweilzeiten richten sich dann nach der Fixiertemperatur und lassen sich von 1 Stunde bei Raumtemperatur auf 10 Minuten bei 70°C verkürzen.

Beim Einsatz von Reaktivfarbstoffen auf Cellulose kann die Fixierung der Farbstoffe auf der geklotzten feuchten Ware jedoch auch nach der Einbad-Naßdämpf-Methode erfolgen.

## Patentansprüche

1. Verfahren zum gleichmäßigen Auftragen einer das Behandlungsmittel enthaltenden Flotte beim Färben und/oder Ausrüsten von schlauchförmigem Textilgut durch Klotzen sowie Abquetschen des Flottenüberschusses auf einem Foulard, wobei der mit der Behandlungsflüssigkeit imprägnierte Warenschlauch auf eine Flottenaufnahme von mehr ala 60 % (bezogen auf das Gewicht der trockenen Ware) abgequetscht wird und unmittelbar danach die während dieses Vorganges durch den Abdruck der Foulardwalzen an den beiden Seitenrändern des Schlauches verursachten Quetschkanten unter Zuhilfenahme mechanischer Maßnahmen aus ihrer in der Quetschfuge erzwungenen Position derart verlegt werden, daß aie in den flach sowie doppelschichtig laufenden Teil des Warenschlauches zu liegen kommen, dadurch gekennzeichnet, daß man den kontinuierlich laufenden, feuchten Warenschlauch in Fortbewegungsrichtung kurz hinter dem Austritt desselben aus dem Walzenpaar des Foulards im ausgebreiteten Zustand sowie unter Berührung über
a) ein einzelnes Breithalteelement, das gegen die Quetschfuge des Foulards um einen Winkelbetrag von mindestens 10° geneigt angeordnet ist, oder über
b) zwei tandemartig hintereinander geschaltete Breithalteelemente, welche gegeneinander um einen Winkelbetrag von mindestens 10° geneigt angeordnet sind, wobei das erste noch so gelagert ist, daß es die erzeugten Quetschkanten wieder ausbreitet, während das zweite davon die eigentliche Verlegung der Quetschkanten besorgt, führt und daß man dem so behandelten schlauchförmigen Textilgut in der verändert eingestellten Lage durch Verweilen genügend Zeit läßt, damit mittels Kapillarmigration der Flottenausgleich über die gesamte Ware bewirkt wird.

2. Verfahren nach Anspruch 1, dadurch gekennzeichnet, daß Textilgut aus hydrophilen Fasern auf eine Flottenaufnahme von mehr als 80 % (bezogen auf das Gewicht der trockenen Ware) abgequetscht wird.

3. Verfahren nach Anspruch 1, dadurch gekennzeichnet, daß Textilgut aus hydrophoben Fasern auf eine Flottenaufnahme von mehr als 60 % (bezogen auf das Gewicht der trockenen Ware) abgequetscht wird.

4. Verfahren nach Anspruch 1, dadurch gekennzeichnet, daß man die Kantenverlegung durch das Breithalteelement mittels auf den laufenden Warenschlauch von innen her angreifender Mechaniken herbeiführt.

5. Verfahren nach Anspruch 1, dadurch gekennzeichnet, daß man die Kantenverlegung durch das Breithalteelement mittels auf den laufenden Warenschlauch von außen her angreifender Mechaniken herbeiführt.

6. Verfahren nach Ansprüchen 1, 4 und/oder 5, dadurch gekennzeichnet, daß man magnetisch wirkende Breithalter verwendet.

7. Verfahren nach Ansprüchen 1 bis 6, dadurch gekennzeichnet, daß die Verweilzeit bei Raumtemperatur nach der Kantenverlegung mindestens 1 Stunde beträgt.

8. Vorrichtung zur Kantenverlegung zwecks Durchführung des Verfahrens nach Ansprüchen 1 bis 7, bei dem ein kontinuierlich laufender Warenschlauch im ausgebreiteten Zustand auf einem Foulard mit einer Behandlungsflüssigkeit imprägniert sowie vom Flottenüberschuß abgequetscht wird, dadurch gekennzeichnet, daß in Fortbewegungsrichtung kurz hinter dem Austritt des Warenschlauches aus dem Walzenpaar des Foulards
a) ein einzelnes Breithalteelement gegen die Quetschfuge des Foulards um einen Winkelbetrag von mindestens 10° geneigt angeordnet ist, oder
b) zwei tandemartig hintereinander geschaltete Breithalteelemente gegeneinander um einen Winkelbetrag von mindestens 10° geneigt angeordnet sind, wobei das erste noch so gelagert ist, daß es die erzeugten Quetschkanten wieder ausbreitet, während das zweite davon die eigentliche Verlegung der Quetschkanten besorgt, über die das schlauchförmige Textilgut unter Kontakt geführt wird.

9. Vorrichtung nach Anspruch 8, dadurch gekennzeichnet, daß die Breithalteelemente den laufenden Warenschlauch von innen her angreifende Mechaniken darstellen.

## Claims

1. Process for uniformly applying a liquor containing a treating agent when dyeing and/or finishing textile material in the form of a fabric tube by padding and squeezing off excess liquor on a foulard, at which the fabric tube impregnated with the treatment liquid is squeezed to achieve a liquor pick-up of at least 60 % (relative to the weight of the dry goods) and immediately thereafter the folding creases caused in the course of squeezing at the opposite side edges of the tubular material by the pressure of the foulard rollers are displaced in such a way with the assistance of mechanical means out from their previous position brought about in the nip so that they end up lying in that part of the fabric tube which runs flat and in a double-ply condifion, characterized in that the continuously running fabric tube while still moist is passed, in transport direction and shortly after it leaves the nip formed by the roller pair of the foulard, in a spread-out state and with contact over
(a) a single expander element which is inclined against the nip of the foulard by an angle of at least 10°, or over
(b) two expander elements connected tandem- like in series, which are inclined against each other by an angle of at least 10° and of which the first is mounted in such a way that it spreads out again the folding creases produced while the second expander brings about the actual shifting of the folding creases,
and giving the tubular textile material thus treated sufficient time in its displaced position, by batching, to level out the liquor over the entire fabric tube by capillary migration.

2. Process as claimed in claim 1, wherein textile material composed of hydrophilic fibers is squeezed to achieve a liquor pick-up of more than 80 % (relative to the weight of the dry goods).

3. Process as claimed in claim 1, wherein textile material composed of hydrophobic fibers is squeezed to achieve a liquor pick-up of more than 60 % (relative to the weight of the dry goods).

4. Process as claimed in claim 1, wherein the edge shift by the expander element is brought about with the aid of mechanisms engaging the running fabric tube from the inside.

5. Process as claimed in claim 1, wherein the edge shift by the expander element is brought about with the aid of mechanisms engaging the running fabric tube from the outside.

6. Process as claimed in claims 1, 4 and/or 5, wherein magnetically acting expanders are used.

7. The process as claimed in claims 1 to 6, wherein the batching time at room temperature after the edge shift is at least 1 hour.

8. Device for edge shifting to carry out the process as claimed in claims 1 to 7, at which a continuously running fabric tube in a spread-out state is impregnated on a foulard with a treatment liquid and is squeezed off thereafter from excess of liquor, charaterized in that there is (are) arranged, in transport direction shortly after the exit of the fabric tube from the roller pair of the foulard,

(a) a single expander element which is inclined against the nip of the foulard by an angle of at least 10°, or
(b) two expander elements connected tandem- like in series, which are inclined against each other by an angle of at least 10° and of which the first is mounted in such a way that it spreads out again the folding creases produced while the second expander brings about the actual shifting of the folding creases, over which the tubular textile material is guided with contact.

9. Device as claimed in claim 8, in which the expander elements are mechanisms which engage the running fabric tube from the inside.

## Revendications

1. Procedé d'application uniforme d'un bain contenant le produit de traitement, lors de la teinture et/ou de l'apprét d'articles textiles tubulaires par foulardage et exprimage de l'excédent de bain sur un foulard, où l'article tubulaire imprégné du liquide de traitement est exprimé jusqu'à une absorption de bain supérieure à 60 % (sur la base du poids de l'article sec), les lisières d'exprimage créées pendant cette opération par la compression des cylindres de foulardage sur les deux bords lateraux de l'article tubulaire étant, immédiatement ensuite, deplacés par rapport à leur position forcée dans la zone de pincement, à l'aide de moyens mécaniques, de telle sorte qu'elles arrivent dans la partie de l'article tubulaire qui est plate et se présente en deux couches, caractérisé en ce qu'on fait passer l'article tubulaire humide, se déplaçant en continu, dans son sens de déplacement, peu après sa sortie de la paire de cylindres du foulard, à l'état étendu et avec contact,
a) sur un élément de templet unique, qui est disposé en étant incliné d'un angle d'au moins 10° par rapport à la zone de pincement du foulard, ou bien
b) sur deux éléments de templet montés en tandem l'un en aval de l'autre, qui sont disposés en étant inclinés d'un angle d'au moins 10° l'un par rapport à l'autre, le premier étant encore disposé de façon qu'il aplatit de nouveau les lisières d'exprimage produites, tandis que le deuxième élément assure le déplacement proprement dit des lisières d'exprimage,
et qu'on laisse l'article textile tubulaire ainsi traité dans sa nouvelle position pendant un temps suffisant pour que la migration capillaire provoque une compensation du bain sur la totalité de l'article.

2. Procédé selon la revendication 1, caractérisé en ce qu'on exprime un article textile en fibres hydrophiles jusqu'à une absorption de bain superieure à 80 % (sur la base du poids de l'article sec).

3. Procédé selon la revendication 1, caractérisé en ce qu'on exprime un article textile en fibres hydrophobes jusqu'à une absorption de bain supérieure à 60 % (sur la base du poids de l'article sec).

4. Procédé selon la revendication 1, caractérisé en ce qu'on provoque le déplacement des lisières à travers l'élé-ment de templet, à l'aide de mécanismes qui saisissent de l'intérieur l'article tubulaire en mouvement.

5. Procédé selon la revendication 1, caractérisé en ce qu'on provoque le déplacement des lisières, à travers l'élé-ment de templet, à l'aide de mécanismes qui saisissent de l'extérieur l'article tubulaire en mouvement.

6. Procédé selon les revendications 1, 4 ou 5, caractérisé en ce qu'on utilise des templets à action magnétique.

7. Procédé selon les revendications 1 à 6, caractérisé en ce que le temps de séjour à la température ambiante, après le déplacement des lisières, est d'au moins 1 heure.

8. Dispositif pour le déplacement des lisières pour la mise en oeuvre du procédé selon les revendications 1 à 7, dans lequel on imprègne avec un liquide de traitement un article tubulaire se déplaçant en continu, à l'état étendu, sur un foulard, et on exprime l'excédent de bain, caractérisé en ce que, dans le sens du déplacement, peu après la sortie de l'article tubulaire de la paire de cylindres du foulard,
a) est disposé un élément unique de templet, faisant une inclinaison d'au moins 10° par rapport à la zone de pincement du foulard, ou bien
b) sont disposés, en faisant une inclinaison d'au moins 10° l'un par rapport à l'autre, deux éléments de templet montés en tandem l'un en aval de l'autre, le premier étant encore disposé de façon qu'il aplatit de nouveau les lisières d'exprimage produites, tandis que le deuxième élément assure le déplacement proprement dit des lisières d'exprimage,
sur lesquels passe avec contact l'article textile tubulaire.

9. Dispositif selon la revendication 8, caractérisé en ce que les éléments de templet de l'article tubulaire en mouvement représentent des mécanismes saisissant l'article de l'intérieur.
